# FASCICULE DE BREVET EUROPEEN

(11) **EP 2 097 561 B1**
(45) Date de publication et mention de la délivrance du brevet: **04.07.2012**
(21) Numéro de dépôt: 07870292.5
(22) Date de dépôt: 16.11.2007
(51) Int. Cl.: C25D 9/06

(54) **PROCEDE DE SULFURATION DE PIECES EN ALLIAGE FERREUX EN SOLUTION AQUEUSE**
SCHWEFELUNGSVERFAHREN FÜR EISENLEGIERUNGSTEILE IN EINER WÄSSRIGEN LÖSUNG
SULPHURATION METHOD OF FERROUS ALLOY PARTS IN AN AQUEOUS SOLUTION

(30) Priorité: 24.11.2006 FR 0655097
(43) Date de publication de la demande: 09.09.2009
(73) Titulaire: H.E.F., 42160 Andrezieux-Boutheon (FR)
(72) Inventeur: MAURIN-PERRIER, Philippe, 42680 Saint-Marcellin-en-Forez (FR); CHAVANNE, Hervé, 63290 Noalhat (FR); AAZIZ, Smaïl, 42000 Saint-Etienne (FR)
(74) Mandataire: Quantin, Bruno Marie Henri
(86) Numéro de dépôt international: PCT/FR2007/001886
(87) Numéro de publication internationale: WO 2008/068421

(56) Documents cités:
- FR-A- 1 136 181
- FR-A- 2 050 754
- US-B1- 6 589 412
- ROBERT J., DOUET P., ANSALLEM C: "Surface treatments in concentrated aqueous baths at very low temperatures" ENTROPIE, vol. 10, no. 57, mai 1974 (1974-05), pages 27-31, XP008075613
- JU YI: "Electrolytic sulphurizing in room temperature after carbo-nitriding" HEAT TREAT MET, no. 7, 1988, pages 34-39, XP008075612
- COSMACINI E., VERONESI V.: "A study of the influence of low temperature sulphurization on the behaviour of lubricants in standard extreme pressure tests" WEAR, vol. 73, 1981, pages 1-8, XP002422543

## Description

L'invention concerne un procédé de traitement des surfaces métalliques et plus généralement les surfaces des pièces en alliages ferreux.

De tels traitements sont connus par l'homme du métier et utilisés dans la conception d'organes mécaniques, par exemple lorsque des pièces doivent frotter entre elles dans des conditions sévères de charge et de pression. Ces traitements peuvent être appliqués, aussi bien dans des cas où les pièces en alliages ferreux sont destinées à être lubrifiées (à l'huile, à la graisse,...) que dans des cas où les pièces ne sont pas destinées à être lubrifiées.

Parmi les différents procédés de traitement connus, on peut citer les procédés d'oxydation superficielle en bains de sels fondus (mélanges de nitrates et nitrites) qui permettent d'améliorer la résistance à la corrosion.

On connaît aussi des procédés de phosphatation qui, par la création d'une couche superficielle de phosphate de fer, permettent d'améliorer, dans des proportions notables, les effets de la lubrification.

On connaît également des procédés de sulfuration, c'est-à-dire de réalisation d'une couche de sulfure de fer (FeS) à la surface des pièces en alliage ferreux dans le but d'améliorer leurs propriétés de résistance au grippage. Les pièces traitées par ces procédés de sulfuration présentent une excellente résistance au frottement, à l'usure et au grippage.

L'invention concerne plus particulièrement ce dernier type de traitement.

La sulfuration des aciers et ses effets sur la lubrification sont connus de l'homme du métier et ressortent, par exemple, de l'enseignement des brevets FR 1 406 530, FR 2 050 754 et FR 2 823 227.

Selon l'enseignement de ces brevets, les pièces métalliques traitées sont immergées pendant 5 à 15 minutes dans un bain de sels fondus ionisés entre 200 et 350°C, contenant préférentiellement du thiocyanate de potassium et des ions cyanure, l'ionisation étant obtenue par une électrolyse, la pièce traitée étant positionnée à l'anode. La couche de FeS est obtenue par modification de la couche superficielle de la pièce en alliage ferreux. Cette sulfuration électrolytique en sels fondus demande des précautions particulières pour le maintien du bain en état de stabilité pendant le passage du courant, et nécessite qu'une attention particulière soit portée au recyclage des composés utilisés. Par ailleurs, ce procédé nécessite une quantité importante de sels, ce qui s'avère couteux.

Une autre solution ressort de l'enseignement du brevet US 6 139 973 qui concerne un procédé permettant de déposer du sulfure de fer par électrolyse d'une solution aqueuse contenant des ions ferriques et des ions thiosulfates ou sulfures, entre 30 et 50°C. La pièce traitée est cette fois-ci positionnée à la cathode. Il en découle de réels problèmes d'adhérence de la couche de sulfure de fer sur les pièces traitées.

Un traitement de sulfuration par voie purement chimique, sans recours à une électrolyse, est enseigné dans le brevet FR 2 860 806. Les pièces sont immergées dans une solution aqueuse contenant de la soude à une concentration comprise entre 400 et 1000 g/L, du thiosulfate de sodium et du sulfure de sodium, à une température supérieure à 100°C pendant environ 15 minutes. L'inconvénient majeur de ce procédé est la carbonatation naturelle du bain qui le rend progressivement inutilisable. Cette dégénérescence inévitable impose à la fois des contraintes économiques et écologiques. Egalement, les temps de traitement sont longs, ce qui préjudiciable.

Le document Robert et al., Entropie, 10, 57, mai 1974, 27-31 décrit des sulfurations par électrolyse anodique en bain aqueux à une température de 120 ou 150°C. Le document US 6 589 412 décrit également une sulfuration par électrolyse anodique en milieu aqueux. Le problème que se propose de résoudre l'invention est de réduire la quantité des produits toxiques générés par le procédé ainsi que de réduire la consommation d'énergie nécessitée par celui-ci, tout en conservant un effet anti-grippant élevé et une bonne adhérence de la couche de sulfure de fer sur les pièces traitées.

Pour résoudre ce problème, il a été conçu et mis au point un procédé de traitement superficiel par électrolyse de surfaces ferreuses pour améliorer leurs qualités de frottement ou de résistance à l'usure et au grippage, procédé au cours duquel lesdites surfaces forment l'anode de l'électrolyse et le bain de l'électrolyse contient une espèce soufrée qui est un sulfur, un thiosulfate ou un sulfite, ledit bain contient majoritairement de l'eau et contient en outre un sel chloré et une espèce azotée qui est une amine dans des quantités propres à faciliter la réaction de sulfuration desdites surfaces.

L'effet anti-grippage obtenu est élevé et présente une grande reproductibilité. La couche de sulfure de fer obtenue possède une bonne adhérence à la surface. La quantité de sels et autres matières premières utilisées est faible. La production de déchets toxiques est limitée, et la consommation d'énergie nécessitée par la réaction est faible. Le procédé est donc un excellent compromis alliant efficacité et économies.

Le bain peut être une solution aqueuse.

Préférentiellement, l'espèce soufrée est un sulfure. Il peut s'agir de monosulfure de sodium, monosulfure de potassium, monosulfure d'ammonium. Il peut aussi s'agir de thiosulfate, tel que le thiosulfate de sodium, thiosulfate de potassium, thiosulfate d'ammonium. Il peut aussi s'agir d'un sulfite.

Préférentiellement, le sulfure est introduit à une concentration équivalente à une concentration en ions sulfures comprise entre 20 g/L et 90 g/L.

Préférentiellement, le sulfure est du monosulfure de sodium, introduit à une concentration entre 50 et 200 g/L.

Préférentiellement, le sel chloré est un chlorure, par exemple du chlorure de sodium, de potassium, de lithium, d'ammonium, de calcium ou de magnésium. Il peut également être un hypochlorite, un chlorite, un chlorate ou un perchlorate, également par exemple, de sodium, de potassium, de lithium, d'ammonium, de calcium ou de magnésium.

Préférentiellement, le chlorure est introduit à une concentration équivalente à une concentration en ions chlorures comprise entre 15 et 200 g/L environ.

Préférentiellement, le chlorure est du chlorure de sodium, introduit à une concentration entre 30 et 300 g/L.

Préférentiellement, la teneur en espèce azotée est comprise entre 100 mL/L et 300 mL/L environ. L'espèce azotée peut comporter un azote ou plusieurs azotes. Elle peut par exemple être une base, éventuellement faible, voire très faible. Elle peut également être une base affaiblie, par exemple par un substituant, ou à l'inverse une base enrichie. Elle peut être une espèce organique.

Préférentiellement, l'espèce azotée est une amine, par exemple une amine monosubstituée ou polysubstituée. Il s'agit par exemple de la triéthanolamine, ou la méthylamine, la phénylamine, la diéthylamine, la diphénylamine, la cyclohéxylamine, par exemple. L'amine peut être introduite sous forme d'un acide aminé tel que l'alanine, l'acide glutamique ou la proline, par exemple. Elle peut aussi être un mélange de ces composés. L'espèce azotée peut également porter un ou plusieurs atomes d'oxygène ou une ou plusieurs fonctions alcool à une distance choisie de l'azote ou à des distances choisies de l'atome d'azote ou des atomes d'azote. Elle peut aussi porter d'autres atomes ou d'autres fonctions.

Préférentiellement, on utilise la triéthanolamine, et la quantité introduite de triéthanolamine est entre 100 mUL et 300 mUL environ. Le mécanisme d'action de cette molécule n'est pas éludicidé, et on ne connaît pas les rôles respectifs de chacune des caractéristiques de cette molécule.

Le cas échéant, on évalue la teneur en espèce azotée en équivalent de triéthanolamine, selon des méthodes classiques, auquel cas la teneur préférée en espèce azotée est équivalente à une teneur en triéthanolamine comprise entre 100 mUL. et 300 mUL.

Préférentiellement, la température de travail du bain est inférieure à 70°C. Elle peut être la température ambiante, ce qui réduit la consommation d'énergie.

Préférentiellement, la durée du traitement par électrolyse est inférieure à 1 heure, ou dans certains cas, inférieure à 10 minutes, voire inférieure à une minute.

Préférentiellement, l'électrolyse est effectuée à l'aide d'un courant continu,

Selon une caractéristique, l'électrolyse est effectuée à l'aide d'un courant pulsé. Celui-ci peut être appliqué sous forme d'un signal en créneaux, ou sous une autre forme.

Préférentiellement, le courant pulsé a une fréquence inférieure à 500 kHz (c'est-à-dire une période supérieure à 2 µs).

La durée des impulsions est inférieure à la période du signal, et selon une caractéristique, elle est inférieure à 50 ms.

Préférentiellement, la densité de courant moyenne est comprise entre 3 et 15 A/dm², et est par exemple de 8 A/dm² environ, ou de 5 A/dm².

Préférentiellement, la cathode est en un matériau conducteur inerte dans la solution. Préférentiellement, elle est en acier inoxydable.

Enfin, l'invention porte également sur les pièces dont la surface est traitée selon le procédé selon l'invention.

Selon un mode de réalisation préféré, les pièces à traiter sont positionnées dans un bain d'électrolyse à l'anode. Une densité de courant est appliquée entre les pièces et une cathode. La durée du traitement est comprise entre quelques secondes et 10 minutes, voire 20, 30 minutes ou plus, en fonction de la géométrie et de la surface des pièces à traiter. Le traitement est typiquement réalisé à une température inférieure à 70°C.

La résistance au grippage résultant du procédé de traitement selon l'invention est évaluée selon le test sur machine Faville Levally selon la norme ASTM-D-2170.

D'une manière connue pour un homme du métier, ce test consiste à traiter une éprouvette cylindrique de diamètre 6,35 mm et de hauteur de 50 mm en acier 16NC6 cémentée trempée et rectifiée. L'éprouvette est serrée entre deux mors taillés en V à 90° sur lesquels on applique une charge croissant linéairement en fonction du temps. L'essai est arrêté lorsqu'il y a grippage ou fluage de l'éprouvette. Ce test est caractérisé par une grandeur appelée note Faville qui est l'intégrale de la charge appliquée par rapport au temps, cette note étant exprimée en daN.s.

On renvoie ci-après aux exemples donnés à titre indicatif nullement limitatif, et qui montrent les résultats obtenus avec les caractéristiques du procédé selon l'invention, en comparaison des traitements selon l'état antérieur de la technique.

Il est apparu que, lorsque l'éprouvette est traitée selon le procédé conforme à l'invention, l'éprouvette flue et ne grippe pas et que sa note Faville est généralement supérieure à 12 000 daN.s.

### Exemple 1:

Selon cet exemple, on compare la note Faville d'éprouvettes en acier 16NC6 cémentées trempées, dans le cas d'une éprouvette non traitée (1), d'une éprouvette phosphatée (2), d'une éprouvette conforme au procédé de l'invention (3).

L'éprouvette selon l'invention est trempée dans une solution aqueuse et maintenue à l'anode. La cathode est en acier inoxydable. Au montage du bain la solution aqueuse contient 100 g/L de monosulfure de sodium, 50 g/L de chlorure de sodium et 200 mUL de triéthanolamine.

Le traitement est réalisé, selon une première variante, à température ambiante (20°C) pendant 10 secondes, le courant est continu et la densité de courant appliquée est de 8 A/dm².

Selon une deuxième variante, le traitement est réalisé toujours à température ambiante, mais pendant 5 minutes, avec un courant pulsé à une fréquence de 25 Hz (c'est-à-dire avec une période de 40 ms), la durée des impulsions étant de 10 ms, et la densité de courant moyennée sur une période étant de 4 A/dm².

On renvoie au tableau ci-dessous :

| | 1 | 2 | 3 | 4 |
|---|---|---|---|---|
| | Eprouvette non traitée | Eprouvette phosphatée (phosphatation fer-manganèse) | Eprouvette sulfurée suivant l'invention (1^{ere} variante) | Eprouvette sulfurée suivant l'invention (2^{eme} variante) |
| Note Faville daN.s | 5000 | 5500 | 15000 | 15000 |
| Arrêt de l'essai | Grippage | Grippage | Fluage | Fluage |

Il ressort de ce test que les éprouvettes 1 et 2 n'ont aucune propriété antigrippante alors que les éprouvettes 3 et 4, conformes à l'invention, possèdent des propriétés antigrippantes élevées.

### Exemple 2 :

Dans cet exemple, on compare la note Faville d'éprouvettes en acier 16NC6 cémentées trempées, sulfurées par le procédé conforme à l'invention (1) et par le procédé électrolytique milieu bains de sels fondus, comme il ressort de l'enseignement du brevet FR 2.050.754. On renvoie au tableau ci-après :

| | 1 | 2 | 3 |
|---|---|---|---|
| | Eprouvette sulfurée suivant l'invention (1^{ere} variante) | Eprouvette sulfurée suivant l'invention (2^{eme} variante) | Eprouvette sulfurée conformément à FR 2.050.754 |
| Note Faville daN.s | 15000 | 15000 | 15000 |
| Arrêt de l'essai | fluage | fluage | fluage |

L'éprouvette selon l'invention est immergée dans un bain d'une solution aqueuse et maintenue à l'anode. La cathode est en acier inoxydable. Au montage du bain la solution aqueuse contient 100 g/L de monosulfure de sodium, 50 g/L de chlorure de sodium et 200 mUL de triéthanolamine.

Selon une première variante, le traitement est réalisé à température ambiante (20°C) pendant 10 minutes, avec un courant pulsé à une fréquence de 200 kHz (c'est-à-dire avec une période de 5 µs), la durée des impulsions étant de 2 µs, et la densité de courant moyennée sur une période étant de 4 A/dm².

Selon une deuxième variante, le traitement est réalisé toujours à température ambiante, mais pendant 10 minutes avec un courant continu et une densité de courant de 5 A/dm².

Il ressort de ces tests que les solutions 1, 2 et 3 ont des propriétés antigrippantes tout à fait similaires.

En fonction de la géométrie et de la surface de pièces à traiter, l'homme du métier adaptera la durée du traitement, qui pourra être comprise entre quelques secondes et 30 minutes, voire plus, en étant par exemple de l'ordre de grandeur de 10 minutes. In adaptera également la température, qui pourra être la température ambiante, ou une température inférieure à 70°C ou plus. Il adaptera également la densité de courant.

Les avantages ressortent bien de la description, en particulier on souligne et on rappelle:
- le respect de l'environnement,
- la maîtrise avec une grande précision et une grande reproductibilité, de la composition, de l'adhérence et de la continuité des couches superficielles,
- le traitement à température ambiante permettant de réduire la consommation d'énergie,
- le temps de traitement court ou très court permettant de réaliser des cycles de travail plus réduits.

## Revendications

1. Procédé de traitement superficiel par électrolyse de surfaces ferreuses pour améliorer leurs qualités de frottement ou de résistance à l'usure et au grippage, au cours duquel lesdites surfaces forment l'anode de l'électrolyse et le bain de l'électrolyse contient une espèce soufrée adaptée à la réalisation d'un procédé de sulfuration, **caractérisé en ce que** le bain contient majoritairement de l'eau et contient, en outre de l'espèce soufrée qui est un sulfure, un thiosulfate ou un sulfite, un sel chloré et une espèce azotée qui est une amine dans des quantités propres à faciliter la réaction de sulfuration desdites surfaces.

2. Procédé de traitement superficiel de surfaces ferreuses selon la revendication 1, **caractérisé en ce que** l'espèce soufrée est un sulfure, et **en ce que** le sulfure est préférentiellement introduit à une concentration équivalente à une concentration en ions sulfures comprise entre 20 g/L et 90 g/L.

3. Procédé de traitement superficiel de surfaces ferreuses selon la revendication 2, **caractérisé en ce que** le sulfure est du monosulfure de sodium.

4. Procédé de traitement superficiel de surfaces ferreuses selon l'une des revendications 1 à 3, **caractérisé en ce que** le sel chloré est un chlorure, et **en ce que** le chlorure est préférentiellement introduit à une concentration équivalente à une concentration en ions chlorures comprise entre 15 et 200 g/L environ.

5. Procédé de traitement superficiel de surfaces ferreuses selon la revendication 4, **caractérisé en ce que** le chlorure est du chlorure de sodium.

6. Procédé de traitement superficiel de surfaces ferreuses selon l'une des revendications 1 à 5, **caractérisé en ce que** la teneur en espèce azotée est comprise entre 100 mUL et 300 mUL environ.

7. Procédé de traitement superficiel de surfaces ferreuses selon la revendication 6, **caractérisé en ce que** l'amine est la triéthanolamine.

8. Procédé de traitement superficiel de surfaces ferreuses selon l'une des revendications 1 à 7, **caractérisé en ce que** la température de travail du bain est inférieure à 70°C et **en ce que** la température de travail du bain est préférentiellement la température ambiante.

9. Procédé de traitement superficiel de surfaces ferreuses selon l'une des revendications 1 à 8, **caractérisé en ce que** l'électrolyse est effectuée à l'aide d'un courant continu.

10. Procédé de traitement superficiel de surfaces ferreuses selon l'une des revendications 1 à 8, **caractérisé en ce que** l'électrolyse est effectuée à l'aide d'un courant pulsé et **en ce que** le courant pulsé a une durée d'impulsion préférentiellement inférieure à 50ms.

11. Procédé de traitement superficiel de surfaces ferreuses selon la revendication 10, **caractérisé en ce que** le courant pulsé a une fréquence inférieure à 500 kHz.

12. Procédé de traitement superficiel de surfaces ferreuses selon l'une des revendications 1 à 11, **caractérisé en ce que** la densité de courant moyenne est comprise entre 3 et 15 A/dm².

13. Procédé de traitement superficiel de surfaces ferreuses selon l'une des revendications 1 à 12, **caractérisé en ce que** la cathode est en un matériau conducteur inerte dans la solution.

14. Procédé de traitement superficiel de surfaces ferreuses selon l'une des revendications 1 à 13, **caractérisé en ce que** la cathode est en acier inoxydable.

## Claims

1. Process for the surface treatment by electrolysis of ferrous surfaces in order to improve their qualities of rubbing or of resistance to wear and to jamming, during which said surfaces form the anode of the electrolysis and the bath of the electrolysis comprises a sulfur-comprising entity suitable for implementing a sulfurisation process, **characterised in that** the bath comprises predominantly water and comprises, in addition to the sulfur-comprising entity, which is a sulfide, a thiosulfate or a sulfite, a chlorine-comprising salt and a nitrogen-comprising entity, which is an amine, in amounts suitable for facilitating the sulfurisation reaction of said surfaces.

2. Process for the surface treatment of ferrous surfaces according to claim 1, **characterised in that** the sulfur-comprising entity is a sulfide and **in that** the sulfide is preferably introduced at a concentration equivalent to a concentration of sulfide ions of between 20 g/l and 90 g/l.

3. Process for the surface treatment of ferrous surfaces according to claim 2, **characterised in that** the sulfide is sodium monosulfide.

4. Process for the surface treatment of ferrous surfaces according to one of claims 1 to 3, **characterised in that** the chlorine-comprising salt is a chloride and **in that** the chloride is preferably introduced at a concentration equivalent to a concentration of chloride ions of between 15 and 200 g/l approximately.

5. Process for the surface treatment of ferrous surfaces according to claim 4, **characterised in that** the chloride is sodium chloride.

6. Process for the surface treatment of ferrous surfaces according to one of claims 1 to 5, **characterised in that** the content of nitrogen-comprising entity is between 100 ml/l and 300 ml/l approximately.

7. Process for the surface treatment of ferrous surfaces according to claim 6, **characterised in that** the amine is triethanolamine.

8. Process for the surface treatment of ferrous surfaces according to one of claims 1 to 7, **characterised in that** the operating temperature of the bath is less than 70°C and **in that** the operating temperature of the bath is preferably ambient temperature.

9. Process for the surface treatment of ferrous surfaces according to one of claims 1 to 8, **characterised in that** the electrolysis is carried out using a continuous current.

10. Process for the surface treatment of ferrous surfaces according to one of claims 1 to 8, **characterised in that** the electrolysis is carried out using a pulsating current and **in that** the pulsating current has a pulse duration preferably of less than 50 ms.

11. Process for the surface treatment of ferrous surfaces according to claim 10, **characterised in that** the pulsating current has a frequency of less than 500 kHz.

12. Process for the surface treatment of ferrous surfaces according to one of claims 1 to 11, **characterised in that** the mean current density is between 3 and 15 A/dm².

13. Process for the surface treatment of ferrous surfaces according to one of claims 1 to 12, **characterised in that** the cathode is made of a conducting material which is inert in the solution.

14. Process for the surface treatment of ferrous surfaces according to one of claims 1 to 13, **characterised in that** the cathode is made of stainless steel.

## Patentansprüche

1. Verfahren zur Oberflächenbehandlung von eisenhaltigen Oberflächen mittels Elektrolyse zur Verbesserung ihrer Reibungseigenschaften oder ihrer Verschleißbeständigkeit und ihrer Festfressneigung, wobei die Oberflächen die Anode der Elektrolyse bilden und das Elektrolysebad eine für die Durchführung eines Sulfidierungsverfahrens (Schwefelungsverfahrens) geeignete Schwefelverbindung enthält,
**dadurch gekennzeichnet,**
**dass** das Bad überwiegend Wasser enthält und zusätzlich zu der Schwefelverbindung, welche ein Sulfid, ein Thiosulfat oder ein Sulfit ist, ein Chlorsalz und eine Stickstoffverbindung, welche ein Amin ist, in zur Durchführung der Sulfidierungsreaktion der Oberflächen geeigneten Mengen enthält.

2. Verfahren zur Oberflächenbehandlung von eisenhaltigen Oberflächen nach Anspruch 1, **dadurch gekennzeichnet, dass** die Schwefelverbindung ein Sulfid ist und dass das Sulfid bevorzugt in einer Konzentration verwendet wird, welche äquivalent zu einer Konzentration an Sulfidionen von 20 g/l bis 90 g/l ist.

3. Verfahren zur Oberflächenbehandlung von eisenhaltigen Oberflächen nach Anspruch 2, **dadurch gekennzeichnet, dass** das Sulfid Natriummonosulfid ist.

4. Verfahren zur Oberflächenbehandlung von eisenhaltigen Oberflächen nach einem der Ansprüche 1 bis 3, **dadurch gekennzeichnet, dass** das Chlorsalz ein Chlorid ist und dass das Chlorid bevorzugt in einer Konzentration verwendet wird, welche äquivalent zu einer Konzentration an Chloridionen im Bereich von 15 bis 200 g/l ist.

5. Verfahren zur Oberflächenbehandlung von eisenhaltigen Oberflächen nach Anspruch 4, **dadurch gekennzeichnet, dass** das Chlorid Natriumchlorid ist.

6. Verfahren zur Oberflächenbehandlung von eisenhaltigen Oberflächen nach einem der Ansprüche 1 bis 5, **dadurch gekennzeichnet, dass** der Gehalt der Stickstoffverbindung ungefähr im Bereich von 100 ml/l bis 300 ml/l liegt.

7. Verfahren zur Oberflächenbehandlung von eisenhaltigen Oberflächen nach Anspruch 6, **dadurch gekennzeichnet, dass** das Amin Triethanolamin ist.

8. Verfahren zur Oberflächenbehandlung von eisenhaltigen Oberflächen nach einem der Ansprüche 1 bis 7, **dadurch gekennzeichnet, dass** die Arbeitstemperatur des Bades weniger als 70 °C beträgt und dass die Arbeitstemperatur des Bades bevorzugt Raumtemperatur beträgt.

9. Verfahren zur Oberflächenbehandlung von eisenhaltigen Oberflächen nach einem der Ansprüche 1 bis 8, **dadurch gekennzeichnet, dass** die Elektrolyse mit Hilfe von Gleichstrom erfolgt.

10. Verfahren zur Oberflächenbehandlung von eisenhaltigen Oberflächen nach einem der Ansprüche 1 bis 8, **dadurch gekennzeichnet, dass** die Elektrolyse mit Hilfe von Impulsstrom erfolgt und dass der Impulsstrom bevorzugt eine Impulsdauer von weniger als 50 ms aufweist.

11. Verfahren zur Oberflächenbehandlung von eisenhaltigen Oberflächen nach Anspruch 10, **dadurch gekennzeichnet, dass** der Impulsstrom eine Frequenz von weniger als 500 kHz aufweist.

12. Verfahren zur Oberflächenbehandlung von eisenhaltigen Oberflächen nach einem der Ansprüche 1 bis 11, **dadurch gekennzeichnet, dass** die durchschnittliche Stromdichte 3 bis 15 A/dm² beträgt.

13. Verfahren zur Oberflächenbehandlung von eisenhaltigen Oberflächen nach einem der Ansprüche 1 bis 12, **dadurch gekennzeichnet, dass** die Kathode aus einem leitenden Material besteht, welches in der Lösung inert ist.

14. Verfahren zur Oberflächenbehandlung von eisenhaltigen Oberflächen nach einem der Ansprüche 1 bis 13, **dadurch gekennzeichnet, dass** die Kathode aus rostfreiem Stahl (Edelstahl) ist.
